# EUROPÄISCHE PATENTSCHRIFT

(11) **EP 1 586 430 B1**
(45) Veröffentlichungstag und Bekanntmachung des Hinweises auf die Patenterteilung: **25.07.2007**
(21) Anmeldenummer: 05405187.5
(22) Anmeldetag: 14.02.2005
(51) Int. Cl.: B27M 3/00, E04C 3/14, C09J 175/00, B32B 21/04

(54) **Aus Holzlamellen aufgebautes Tragelement**
Structural member of laminar wood
Elément porteur en bois lamellé collé

(30) Priorität: 26.02.2004 CH 3162004
(43) Veröffentlichungstag der Anmeldung: 19.10.2005
(73) Patentinhaber: ED. GEISTLICH SÖHNE AG FÜR CHEMISCHE INDUSTRIE, 8952 Schlieren (CH)
(72) Erfinder: Fankhauser, Urs, 9500 Wil (CH); Brunner, Maurice, 3185 Schmitten (CH); Schröder, David, Gales Ferry, CT 06335 (US); Engels, Isabel, 2543 Lengnau (CH); Pichelin, Frédéric, 3044 Säriswil (CH); Gfeller, Balz, 2502 Biel (CH)
(74) Vertreter: Liebetanz, Michael

(56) Entgegenhaltungen:
- WO-A-96/13361
- WO-A-03/070438
- DE-C- 323 912
- US-A- 5 891 550
- US-B1- 6 565 959

## Beschreibung

Die Erfindung betrifft ein aus Holzlamellen aufgebautes Tragelement mit den Merkmalen des Oberbegriffs des Anspruchs 1, welcher aus der US 6,565,959 bekannt ist.

Aus dem Stand der Technik sind eine Reihe von Holzbauwerken und deren Aufbau bekannt, insbesondere aus Brettschichtholz. Einzelne Holzlamellen werden gemäss Festigkeitskriterien sortiert, getrocknet und schliesslich mit einem steifen Klebstoff zu einem grossen Biegebalken zusammengeklebt. Der erste Brettschichtholz-Balken oder kurz BSH-Balken wurde 1860 in England hergestellt. Der Zimmermeister Otto Hetzer hat in Deutschland eine Reihe von Fortentwicklungen betrieben, unter anderem als DE 323 912 veröffentlicht.

Der Balken aus Brettschichtholz bietet im Vergleich zum Balken aus Vollholz viele Vorteile hinsichtlich Formstabilität oder kleinerer Streuungen der Materialeigenschaften. Zudem können viel grössere Querschnitte aus Holz herstellt werden. Die Anwendung des Brettschichtholzes ist im modernen Ingenieurholzbau weit verbreitet.

Herkömmliche Holzbalken inkl. Brettschichtholz weisen ein sprödes Tragverhalten auf. In einem Biegeversuch z.B. gibt es ein lineares Verhältnis zwischen der zunehmenden Kraft und der Balkendurchbiegung bis zum plötzlichen Versagen, wenn die Bruchlast erreicht ist. Bei duktilen Tragwerken aus z.B. Stahl hingegen erfolgt das Versagen nicht plötzlich, sondern beim Erreichen der Bruchlast bleibt diese konstant, während die Durchbiegung erheblich zunimmt. In der Baupraxis wird diese "Ankündigung" der bevorstehenden Bruchgefahr sehr geschätzt. Zudem ist die Bruchlast eines Balkens aus einem duktilen Material wesentlich grösser als diejenige eines gleich grossen Balkens aus einem spröden Material mit gleicher nomineller Festigkeit.

In den ab 2004 gültigen, neuen Tragwerksnormen sowohl der Europäischen Union und der Schweiz ist die Duktilität eine wesentliche Materialeigenschaft: Im Stahlbau z.B. hat das spröde Gusseisen kaum eine Chance, anstelle des duktilen Baustahles zur Anwendung zu kommen. Bei dieser zentralen Baustoffeigenschaft weist Holz Nachteile auf.

Die US 5,891,550 beschreibt einen Holzträger aus einzelnen Lamellen, der für eine Druckbelastung optimiert ist. Die Lamellen sind in horizontalen Ebenen übereinander angeordnet, wobei die Last senkrecht auf die durch die Lamellen aufgespannte Fläche wirkt. Im oberen und unteren Viertel des Holzträgers sind Verstärkungslamellen einlegbar. Wesentlich für die US 5,891,550 zur Verbesserung des Verhaltens des Holzträgers auf Lastbeanspruchung ist die Ausrichtung der Jahresringbereiche in den einzelnen Lamellen.

Die WO 96/13361 beschreibt ein Verfahren zur Herstellung von Holzprodukten aus verleimten dreieckigen Trägern.

Die WO 03/070438 beschreibt ein Verfahren zum Verleimen solcher Holzträger.

Die Merkmale des Oberbegriffs des Anspruchs 1 sind aus der US 6,565,959 bekannt, in der eine Lamellenkonstruktion mit einer dünnen Klebeschicht offenbart ist. Die Klebeschicht weist dort eine Dicke von 0.002 bis 0.004 Zoll, entsprechend 0.0508 bis 0.1016 Millimeter, auf. Für eine hohe Belastbarkeit des Tragelementes wird in der US 6,565,959 die Verwendung von Fasern vorgeschlagen, da dann die nie ganz glatten benachbarten Holzoberflächen der einzelnen Latten weiterhin in direktem Kontakt miteinander stehen.

Ausgehend von dem Stand der Technik ist es Aufgabe der vorliegenden Erfindung, ein Holztragelement anzugeben, das höhere Biegebeanspruchungen als Holztragelemente nach dem Stand der Technik aushält, insbesondere ohne die oben erwähnten Vorteile des Brettschichtholzes preiszugeben.

Diese Aufgabe wird erfindungsgemäss dadurch gelöst, dass dass der Klebstoff einer jeden Schicht einen Fliesspunkt aufweist, der kleiner als die Biegefestigkeit der benachbarten höherbelasteten Holzlamelle ist und dass jede Klebstoffschicht 0.1 bis 5 Millimeter, vorzugsweise zwischen 0.5 und 2 Millimeter dick ist.

Der Klebstoff gemäss der Erfindung verhält sich duktil bei Schubbeanspruchung. In einem solchen Tragelement nach der Erfindung treten in der Regel sowohl Biegemomente wie Querkräfte als Beanspruchungen auf. Die Querkräfte erzeugen unter anderem Schubspannungen in der Klebstoffschicht, während das Biegemoment unter anderem Biegespannungen im Holzmaterial hervorrufen. Die Fliessgrenze des duktilen Klebstoffes ist so eingestellt, dass sie erreicht wird, bevor die Biegefestigkeit in den äusseren Holzlamellen erreicht wird.

Die Erfindung beruht auf der Einsicht, dass die Traglast eines Querschnittes aus einer Mehrzahl von duktilen Einzelelementen höher ist als die Tragkraft eines Querschnittes aus sprödem Material mit gleicher nomineller Festigkeit. Es ist mit der Erfindung nun gelungen, das duktile Material aus den Einzelelementen herauszulösen und durch die Verwendung eines geeigneten Klebstoffes den Gesamtquerschnitt als duktiles Material herauszuarbeiten.

Ein klassischer Querschnittsaufbau ähnlich wie beim Brettschichtholz ist möglich. Ein wesentliches Element der Erfindung ist die Anwendung eines duktilen Klebstoffes, wobei der Klebstoff eine kleinere Fliessgrenze als der Schwellwert haben soll, an dem das Holzbauwerk versagt, genauer an die benachbarten Holzlamellen versagen. Ein Versagen des Holzbauwerkes ist so definiert, dass mindestens ein Einzelelement (=Lamelle) versagt, insbesondere bis zur Bruchgrenze belastet wird.

Holz als Baustoff verhält sich auf Druckbeanspruchung ausgesprochen duktil. Das Versagen eines Holzbalkens erfolgt auf der spröden Biegeseite. Der fliessende Klebstoff bei dem Holztragelement gemäss der Erfindung gewährleistet, dass bei grösser werdender Belastung die Spannung in jedem einzelnen Element oder Lamelle unterhalb der kritischen Biegefestigkeit f_{M} gehalten wird.

Der Klebstoff, der für die Verleimung der Holzlatten geeignet ist, hat bevorzugt eine Fliessgrenze zwischen 1,5 und 3.0 Pa. Diese Werte gelten beispielsweise für das Material Fichte. Für Holztragelemente aus anderen Holzarten wie zum Beispiel Lärche, Kiefer oder Eiche ergeben sich aus der nachfolgenden Beschreibung für den Fachmann direkt die Grenzwerte für einen Klebstoff, die die Bedingungen gemäss der Erfindung erfüllt.

Weitere vorteilhafte Ausführungsformen sind in den Unteransprüchen gekennzeichnet.

Die Erfindung wird nun anhand eines Ausführungsbeispiels beispielhaft näher erläutert. Es zeigen:
- Fig. 1: schematische Darstellung des Tragverhaltens eines Holztragelementes in Gestalt eines Holzbalkens bei Belastung mit einer Druckkraft F_{D},
- Fig.2: kombinierte schematische Darstellung des Aufbaus eines Holztragelementes (links) und des Biegespannungsverlaufes in einem Holztragelement (rechts) für einen klassischen BSH-Balken und einen duktilen BSH-Balken nach der Erfindung,
- Fig. 3: schematische Darstellung eines Versuchsaufbaus zur Ermittlung des Klebstoffverhaltens bei einer Scherbelastung F_{S},
- Fig. 4: schematisches Diagramm der Messergebnisse des Aufbaus nach Fig. 3 mit der Darstellung der Kraft F_{S} gegen die gemessene Scherdeformation z,
- Fig. 5: schematisches Diagramm der Messergebnisse des Aufbaus nach Fig. 1 mit der Darstellung der Kraft F_{D} gegen die gemessene Durchbiegung δ für den herkömmlichen BSH-Balken und den duktilen BSH-Balken nach der Erfindung, und
- Fig. 6: kombinierte schematische Darstellung des Querschnittes eines Holztragelementes (links) und des Spannungsverlaufes des Holztragelementes (rechts) im herkömmlichen BSH-Balken und im duktilen BSH-Balken nach der Erfindung.

Die Fig. 1 zeigt eine schematische Darstellung eines Laborversuches zur Ermittlung des Verhaltens eines einfach gelagerten Holztragelementes 1 bei Belastung mit einer Kraft F_{D}. Das Holztragelement 1 ist beidseitig auf einem festen 2 beziehungsweise einem schwimmenden 3 Lager aufgelegt. Die Kraft F_{D} greift an zwei Orten 3 mit jeweils 50% der Gesamtkraft F_{D} an. Natürlich ist dies vom Einsatz des Holztragelementes 1 ab und es kann eine einzige mittige Belastung mit der Gesamtkraft F_{D} oder es können mehr als zwei verteilte Belastungen auftreten.

Unter dieser Belastung biegt sich das Holztragelement 1 durch, wobei sich beispielsweise die untere Fläche 4 des Holztragelementes 1 entsprechend der gestrichelten Linie 5 positioniert. Der Abstand zwischen der Ruhelage ohne Belastung der unteren Fläche 4 des Holztragelementes 1 und der Lage unter Belastung ist die Auslenkung und wird hier als Durchbiegung δ bezeichnet. Das Verhalten eines erfindungsgemässen Holztragelementes 1 wird sich in der graphischen Darstellung aus der Fig. 5 ergeben.

Vorab wird auf die Fig. 2 Bezug genommen, die eine kombinierte schematische Darstellung des Querschnittaufbaus eines Holztragelementes 1 (in der linken Bildhälfte) und den Verlauf der Biegebruchspannungen f_{M} im Holztragelement (in der rechten Bildhälfte) zeigt.

Das Holztragelement 1 besteht aus einer Vielzahl von Lamellen 6. Unter Lamelle 6 ist ein längliches Brett zu verstehen, dessen Dicke klein ist gegen dessen Breite. Somit bauen eine Vielzahl von hier sechzehn Lamellen 6 ein Holztragelement 1 auf. Dieses Holztragelement 1 ist in der Darstellung der Fig. 2 ungefähr zwei mal so dick wie breit. Diese Grössenverhältnisse werden vom Fachmann nach der Anwendung gewählt und können in grossem Masse variieren. Als Beispiele können folgende Ausgestaltungen ausgeführt werden: Jedes Brett 6 ist zwischen 30 und 40 Millimeter dick. Die Breite jedes Brettes 6 und damit eines Tragelementes 1 liegt insbesondere zwischen 40 und 220 Millimeter, wobei auch Sonderanfertigungen von beispielsweise 260 Millimeter möglich sind. Die Bauhöhe eines Tragelementes ist wesentlich durch die Anzahl der Bretter 6 und deren Dicke bestimmt, beispielsweise bei sechzehn Brettern 6 und einer Dicke von 40 Millimeter per Brett 6 655 Millimeter bei einer Leimschichtdicke von 1 Millimetern. Es ergeben sich zumeist Tragelemente 1 von einer Höhe (Balkenhöhe) bis zu einem Meter, obwohl in Sonderanfertigungen Balkenhöhen von drei Meter möglich sind. Üblich ist eine Anzahl der Lamellen zwischen zehn und zwanzig. Die Leimschicht ist meist zwischen 0,5 und 2 Millimetern dick. Sie kann aber auch eine geringe Dicke von 0.1 Millimeter bis hin zu einer Dicke von 5 Millimeter aufweisen.

Die einzelnen Lamellen 6 (oder Bretter) sind an den Grenzflächen 7 miteinander verleimt. Das Holztragelement wird nunmehr auf Biegung bis zum Bruch beansprucht. Bei einem klassischen Holztragelement 1 ergibt sich dabei über die Balkenhöhe ein Verlauf der Spannungen mit einem Maximalwert entsprechend der Biegefestigkeit f_{M}. Die gestrichelte Linie 8 auf der rechten Seite der Fig. 2 zeigt den erwähnten Spannungsverlauf in einem herkömmlichen Holzbalken mit einer Biegefestigkeit von f_{M} = 28 N/mm². Mit der Mittenlinie 11 ist dargestellt, dass im oberen Teil des Balkens Druckspannungen entstehen, während im unteren Teil Zugspannungen vorherrschen. Die Spannung 8 steigt von einem Druckwert 18 in der Grösse von -28 N/mm² für die oberste Lamelle 6 zu einem Zugwert 28 in der Grösse von +28 N/mm² für die unterste Lamelle 6. Die Erfindung liefert nun eine Möglichkeit, den Verlauf der Biegespannungen im Querschnitt anders aufzuteilen, so dass sich die Kurve 38 ergibt.

Der wesentliche Aspekt der Erfindung liegt in den Verklebungen zwischen den Lamellen 6, also an den Klebschichten im Bereich der Grenzflächen 7, basierend auf dem Materialverhalten des verwendeten Klebstoffes. Zur Verdeutlichung der hier offenbarten technischen Lehre wird auf Fig. 3 Bezug genommen, die eine schematische Darstellung eines Versuchsaufbaus zur Ermittlung des Klebstoffverhaltens bei einer Scherbelastung F_{S} darstellt.

Eine erste Lamelle 16 ist senkrecht auf einer Grundfläche 9 aufgestellt. Die Lamelle 16 ist mit einer zweiten Lamelle 26 verklebt. Der Klebstoff befindet sich in einer Schicht 17 zwischen den Grenzflächen 7. Die Klebstoffschicht 17 ist nicht massstäblich dargestellt. In den meisten Fällen liegt die Dicke der Klebstoffschicht im Bereich zwischen 0,5 und 2 Millimetern.

Die Fig. 3 zeigt den Zustand der beiden verbundenen Lamellen 6 und 16 bei Einwirkung einer Scherkraft F_{S}, die auf die schmale Oberseite der Lamelle 26 einwirkt. Dabei hat sich die Lamelle 26 gegenüber der Lamelle 16 in deren Längsrichtung und damit parallel zu der Ebene der Grenzflächen 7 um einen Betrag z verschoben.

Die Fig. 4 zeigt ein schematisches Diagramm der Messergebnisse des Aufbaus nach Fig. 3 mit der Darstellung der Kraft F_{S} gegen die gemessene Deformation z für einen klassischen Klebstoff mit der gestrichelten Kurve 21 und für einen Klebstoff nach der Erfindung nach der Kurve 22.

Bei einem klassischen Klebstoff steigt die Deformation linear mit der einwirkenden Kraft F_{S} bis zum plötzlichen Bruch an. Anders verhält sich der zur Verwendung bei einem Tragelement 1 nach der Erfindung vorgesehene Klebstoff 17. Auch bei diesem steigt die Deformation z, das heisst die Scherung des ursprünglich quaderförmigen Klebstoffvolumens, proportional zur einwirkenden Kraft an, so dass sich das Klebstoffvolumen im Querschnitt entsprechend der Fig.3 in ein Parallelogramm verwandelt. Es ist dabei von der Wahl des Vergleichsklebstoffs abhängig, ob die Steigungen der Kurven 21 und 22 gleich oder anders sind. Wesentlich ist, dass der proportionale Kurventeil 23 an einem Punkt 24, oder in einem Übergangsbereich, in einen im wesentlichen konstanten Kurventeil 25 übergeht. Der konstante Kurventeil 25 entspricht einem fliessenden Klebstoff 17, das heisst, bei fast gleichbleibender (sehr leicht steigender) Krafteinwirkung F_{S} nimmt die Deformation z erheblich zu.

Zur Verdeutlichung der Sachlage und den Zusammenhang mit dem Tragelement 1 wird kurz auf die Fig. 1 und 2 Bezug genommen. Das Tragelement 1 besteht aus einer Vielzahl von Lamellen 6, die mit dem Klebstoff nach einem Ausführungsbeispiel der Erfindung miteinander verbunden sind. Diese Lamellen werden senkrecht zur Grenzfläche 7 belastet. Dabei drücken sich die Bretter 6 mehr oder weniger durch, um schlussendlich die Deformation δ aufzuweisen. Die unteren Bretter 6 werden dabei mehr durchgedrückt die oberen Bretter 6. Mit anderen Worten treten in den Randbereichen nahe der Auflager 2 und 3 erhebliche Spannungen in Richtung der besagten Grenzflächen 7 zwischen jeweils zwei benachbarten Brettern 6 auf. Diese Spannungen entsprechen dem Einwirken einer Scherkraft F_{S} nach Fig. 3. Ein klassischer Klebstoff in der Holzbautechnik verhält sich dabei anders als ein Klebstoff zur Verwendung in der vorliegenden Erfindung. Dies wird im Zusammenhang mit dem Diagramm der Fig. 4 näher erläutert.

Dieser Effekt betrifft zu allererst den Übergang vom untersten Brett 6 zum zweituntersten Brett 6. Wenn zwischen diesen beiden Brettern 6 die Klebstoffschicht 17 zu fliessen beginnt, dann steigt die vom untersten Brett 6 aufzunehmende Kraft fast nicht mehr an. Sobald die durch das sich durchbiegende zweitunterste Brett 6 entstehende Scherkraft in dem Übergang der KlebstoffSchicht 17 zum drittuntersten Brett so gross geworden ist, dass auch dieser Klebstofffilm 17 fliessend wird, steigt auch für dieses zweitunterste Brett die Kraft im wesentlichen nicht mehr an. Auf diese Art können Spannungen auf der Zugseite sukzessiv gesteigert werden, bis auf der ganzen Zugseite eine fast konstante Spannung herrscht. Dies ist die idealisierte Ausgestaltung des Holzbauwerkes nach der Fig. 1, hier Plastifizierung genannt.

Das damit sich ergebende Diagramm der Messergebnisse des Aufbaus Fig. 1 mit der Darstellung der Kraft F_{D} gegen die gemessene Deformation δ ist in der Fig. 5 dargestellt. Für ein Tragelement 1, das aus Brettern 6 unter Verwendung eines klassischen Klebstoffes hergestellt worden ist, ergibt sich eine dünne Kurve 31. mit der Bezugszeichenlinie verbundene Endpunkt bedeutet insbesondere den Bruchpunkt des Tragelementes 1 in dem Sinne, dass bei Einwirkung einer entsprechenden Kraft F_{D} auf das Tragelement 1 das unterste Brett versagt und bricht. Die entsprechende Grenzkraft F_{DB} ist holzspezifisch und für jedes Tragelement 1 ermittelbar. Die dick durchgezogene Kurve 32 weist wieder wie bei dem Scherkraftdiagramm für eine Klebstoffschicht 17 einen dem klassischen Verlauf folgenden proportional steigenden Anteil 33 mit grosser Steigung und einen flachen Anteil 35 auf. Durch die Verwendung des Klebstoffes nach der Erfindung ergibt sich ein Übergangsbereich 34 zwischen den beiden Kurventeilen von Kurve 32.

Es ist zu erkennen, dass die abflachende Krümmung des Kurventeils 34 bei einer Kraft beginnt, die kleiner ist als die klassische Grenzkraft F_{DB}. Durch die Verlagerung der Zugzonen durch den Bretterstapel hindurch ist eine grössere Deformation möglich, bis eine Grenzkraft F_{DG}. erreicht wird, an die sich das duktile Tragelement 1 beispielsweise asymptotisch annähert.

Wenn die Deformation δ beim Bruch des klassisch aufgebauten Balkens mit δ_{B} bezeichnet wird, so ist die Deformation δ_{G} beim Versagen des erfindungsgemässen Tragelementes 1 ungleich grösser.

Die Fig. 6 zeigt eine kombinierte schematische Darstellung des Aufbaus eines mit übertrieben dick dargestellten Klebeschichten 17 versehenen Holztragelementes 1 (links) und den Spannungsverlauf im Holztragelement (rechts) bei zwei verschiedenen Biegebeanspruchungen.

Die linke Kurve 48 zeigt eine Biegebeanspruchung in der Grössenordnung der Gebrauchslasten gemäss der Tragwerksnormen, wobei davon ausgegangen wird, dass die Klebeschichten 17 keine Änderung der Steigung im Kraftverlauf ausmachen.

Die rechte Kurve 58 dagegen geht von einer hohen Biegebeanspruchung im Bereich der Traggrenze aus: In den ab dem Jahr 2004 gültigen Tragwerksnormen spricht man vom "Biegewiderstand M_{R}". Im mittleren Bereich des Querschnittes verläuft die Spannung linear entsprechend der Kurve 48; nur fällt diese Kurve 51 steiler aus. Es ist festzuhalten, dass beim Übergang zwischen der vierten und fünften Lamelle 6 von Balkenmitte die Spannung kleiner gewesen ist als f_{DK}, das heisst einer Spannung, die den Fliesspunkt des Klebstoffes 17 charakterisiert. Beim Übergang zwischen der fünften und sechsten Lamelle 6 dagegen ist die Belastung jenseits des Fliesspunktes, so dass in der Klebstoffschicht 17 der Kurvenbereich 52 auf den besagten Wert f_{DK} am Fliesspunkt zurückfällt. In der sechsten, siebten und achten (=untersten) Lamelle 6 steigt die Spannung erneut an, wobei die Steigung der Kurve 53 der Kurvensteigung 51 entspricht. Das Holztragelement 1 kann daher solange eine höhere Biegebeanspruchung ertragen, als dass die Dicke einer Lamelle bei der gegebenen Steigung der Belastung über den Querschnitt der Lamelle 6 diese nicht über den Bruchpunkt f_{DB} ansteigen lässt. Über die Lamellenübergänge sechs ⇔ sieben und sieben ⇔ acht hinweg wiederholen sich die Kurvenabschnitte 52', da im fliessenden Klebstoff die Belastung auf den Fliesspunkt f_{DK} zurückgeführt wird. Es ist klar erkennbar, dass eine steigende Biegebeanspruchung einer grösseren Steigung der Kurve 51 entspricht, so dass immer mehr Lamellen 6 und Übergangs-Klebstoffschichten 17 in den Ausgleichsprozess einbezogen werden, bis es - theoretisch - alle Lamellen 6 sind.

Bis zu diesem Zeitpunkt ist vorteilhafterweise die Steigung der Kurve 51 bzw. 53 nicht so stark, dass die Belastung innerhalb einer Lamelle 6 über deren Querschnitt die Differenz zwischen f_{DB} minus f_{DK} ansteigt. Dies kann durch eine dickere Klebstoffschicht 17 bei gleichbleibender Plattenzahl oder eine wachsenden Plattenzahl bei gleichbleibender Dicke der Klebstoffschicht 17 erreicht werden.

Geeignete Klebstoffe sind insbesondere Klebstoffe auf Polyurethanbasis oder Epoxy-Basis. Polyurethane können sowohl einkomponentige feuchtigkeitshärtende Systeme sein als auch zweikomponentige Systeme sein. Epoxy-Klebstoffe können heisshärtende einkomponentige Systeme als auch zweikomponentige Systeme sein.

Die Fliessgrenze des Klebstoffs kann zwischen 0,5 und 4 N/mm² vorzugsweise aber zwischen 1,5 und 3 N/mm² liegen. Wesentlich ist, dass diese Fliessgrenze erreicht wird, bevor die Biegefestigkeit in den Holzlamellen (6) erreicht wird.

Obwohl das dargestellte Ausführungsbeispiel gleich dicke Holzlamellen 6 zeigt, können diese in anderen Ausführungsbeispielen unterschiedlich dick sein, insbesondere können die untersten Lamellen 6 dünner sein, so dass bei gleicher Steigung 51 die Belastungsgrenze jeweils nicht überschritten wird. Es ist auch möglich, Lamellen 6 aus verschiedenen Holzarten zu kombinieren. Unter einer Holzart sind auch faserverstärkte Holzlatten 6 zu verstehen. Unterschiedliche Holzarten führen zu unterschiedlichen Steigungen der Kurven 31, 32 in der Fig. 5 mit jeweils einem unterschiedlichen Endpunkt 31 (=Bruchpunkt). Dabei ist bei der Auswahl des Klebstoffes darauf zu achten, dass dessen Fliesspunkt bei der aus der Kurve 31 gegebenen Steigung bereits erreicht ist, da nicht notwendigerweise die Steigungen 31, 33 beziehungsweise 23 übereinstimmen. Mit anderen Worten, der Eck-Punkt 24 als Fliesspunkt muss unterhalb der Kurve 32 und unterhalb der durch die Parallele zur x-Achse in Fig. 5 vorgegebenen Halbgeraden mit dem Spannungswert f_{DB} liegen.

Die Klebstoffschichten können auch unterschiedlich dick sein.

Schliesslich ist es möglich unterschiedliche Klebstoffe zu verwenden, insbesondere in folgender Weise: Der Fliesspunkt der Klebstoffe, die in den untersten Lagenübergängen der Lamellen 6 Verwendung finden, ist tiefer als der Fliesspunkt der Klebstoffe, die in den obersten (der Druckbeaufschlagung näher liegenden) Lagenübergängen der Lamellen 6 Verwendung finden.

## Patentansprüche

1. Aus Holzlamellen (6) aufgebautes Tragelement (1) mit einer Vielzahl von miteinander verleimten Holzlamellen (6), wobei jeweils eine Schicht (17) eines Klebstoffes zwischen zwei benachbarten Holzlamellen (6) vorgesehen ist, **dadurch gekennzeichnet, dass** der Klebstoff einer jeden Schicht (17) einen Fliesspunkt (f_{DK}) aufweist, der kleiner als die Biegefestigkeit der benachbarten höherbelasteten Holzlamelle (6) ist und dass jede Klebstoffschicht (17) 0.1 bis 5 Millimeter dick ist, vorzugsweise zwischen 0.5 und 2 Millimeter.

2. Tragelement (1) nach Anspruch 1, **dadurch gekennzeichnet, dass** der Klebstoff einen Fliesspunkt (f_{DK}) aufweist, der kleiner ist als der sich für eine senkrecht zu den Lamellen (6) ausgeübte Druckbelastung ergebende Bruchpunkt (f_{DB}) der in bezug auf die Klebeschicht der Druckausübung gegenüberliegenden benachbarten Lamelle (6).

3. Tragelement (1) nach Anspruch 1 oder 2, **dadurch gekennzeichnet, dass** das Verhältnis von Anzahl und Dicke der Lamellen (6), welches sich in einer Holzgesamtdicke zusammenfassen lässt, und die sich aus der Anzahl der Lamellen (6) ergebende Anzahl von Klebstoffschichten (17) mal der Dicke der Klebstoffschichten zu errechnende Klebstoffgesamtdicke, gewählt ist, dass bei einer gewünschten Maximalbelastung des Tragelementes (1) die Belastung innerhalb von einer Lamelle (6) nicht von dem Fliesspunkt (f_{DK}) ausgehend über den Bruchpunkt (f_{DB}) hinausgeht.

4. Tragelement (1) nach einem der Ansprüche 1 bis 3, **dadurch gekennzeichnet, dass** jede Klebstoffschicht (17) 20 bis 100 mal dünner als die benachbarten Latten (6) ist.

5. Tragelement (1) nach einem der Ansprüche 1 bis 4, **dadurch gekennzeichnet, dass** die Fliessgrenze des Klebstoffes zwischen 0,5 und 4 N/mm² vorzugsweise aber zwischen 1,5 und 3 N/mm² liegt.

6. Tragelement (1) nach Anspruch 5, **dadurch gekennzeichnet, dass** der Klebstoff auf Polyurethanbasis oder Epoxy-Basis hergestellt ist.

7. Tragelement (1) nach Anspruch 6, **dadurch gekennzeichnet, dass** der Klebstoff als feuchtigkeitshärtendes einkomponentiges oder zweikomponentiges Polyurethan-System oder als heisshärtendes einkomponentiges oder zweikomponentiges Epoxy-System ausgestaltet ist.

## Claims

1. Structural member (1) constructed of wood strips (6) having a plurality of wood strips (6) glued together, a layer (17) of an adhesive being provided between every two adjacent wood strips (6), **characterised in that** the adhesive of each layer (17) has a yield point (f_{DK}) which is lower than the bending strength of the adjacent wood strip (6) subjected to a higher load and **in that** each adhesive layer (17) is 0.1 to 5 millimetres thick, preferably between 0.5 and 2 millimetres.

2. Structural member (1) according to claim 1, **characterised in that** the adhesive has a yield point (f_{DK}) which is lower than the breaking point (f_{DB}) arising for a pressure load exerted perpendicularly to the strips (6), of the adjacent strip (6) located opposite the exertion of pressure in relation to the adhesive layer.

3. Structural member (1) according to claim 1 or 2, **characterised in that** the ratio of number and thickness of strips (6) which can be assembled in a total wood thickness, and the total adhesive thickness to be calculated from the number of adhesive layers (17) arising from the number of strips (6), times the thickness of the adhesive layers, are selected so that, with a desired maximum load on the structural member (1), the load within a strip (6) does not go beyond the breaking point (f_{DB}), starting from the yield point (f_{DK}).

4. Structural member (1) according to any of claims 1 to 3, **characterised in that** each adhesive layer (17) is 20 to 100 times thinner than the adjacent laths (6).

5. Structural member (1) according to any of claims 1 to 4, **characterised in that** the yield point of the adhesive is between 0.5 and 4 N/mm², but preferably between 1.5 and 3 N/mm².

6. Structural member (1) according to claim 5, **characterised in that** the adhesive is polyurethane-based or epoxy-based.

7. Structural member (1) according to claim 6, **characterised in that** the adhesive is designed as a moisture-hardening, single-component or two-component polyurethane system or as a thermosetting single-component or two-component epoxy system.

## Revendications

1. Elément porteur (1) constitué d'un grand nombre de lamelles en bois (6) collées les unes aux autres, une couche (17) d'une colle étant chaque fois prévue entre deux lamelles voisines (6), **caractérisé par le fait que** la colle de chaque couche (17) présente un point de fluage (f_{DK}) qui est inférieur à la résistance à la flexion de la lamelle en bois (6) voisine davantage sollicitée et que chaque couche de colle (17) a une épaisseur de 0,1 à 5 millimètres, de préférence comprise entre 0,5 et 2 millimètres.

2. Elément porteur (1) selon revendication 1, **caractérisé par le fait que** la colle présente un point de fluage (f_{DK}) qui est inférieur au point de rupture (f_{DB}), résultant d'une charge en compression exercée perpendiculairement aux lamelles (6); de la lamelle (6) voisine située, par rapport à la couche de colle à l'opposé de l'application de la charge.

3. Elément porteur (1) selon revendication 1 ou 2, **caractérisé par le fait que** le rapport entre le nombre et l'épaisseur des lamelles (6), que l'on peut grouper en une épaisseur totale de bois et une.épaisseur totale de colle à calculer à partir du nombre de couches de colle (17,) résultant du nombre de lamelles (6), multiplié par l'épaisseur de chaque couche de colle, est choisi de telle sorte que pour une charge maximale désirée de l'élément porteur (1) la charge à l'intérieur d'une lamelle (6) ne dépasse pas, en partant du point de fluage (f_{DK}), le point de rupture (f_{DB}).

4. Elément porteur (1) selon l'une des revendications 1 à 3, **caractérisé par le fait que** chaque couche de colle (17) est de 20 à 100 fois plus mince que les lattes voisines (6).

5. Elément porteur (1) selon l'une des revendications 1 à 4, **caractérisé par le fait que** la limite de fluage de la colle se situe entre 0,5 et 4 N/mm², de préférence comprise entre 1,5 et 3 N/mm².

6. Elément porteur (1) selon revendication 5, **caractérisé par le fait que** la colle est fabriquée à base de polyuréthane ou à base d'époxy.

7. Elément porteur (1) selon revendication 6, **caractérisé par le fait que** la colle est réalisée sous forme d'un système à base de polyuréthane mono ou bi-composant durcissant à l'humidité ou d'un système à base d'époxy mono ou bi-composant durcissant à la chaleur.
